# EUROPÄISCHE PATENTSCHRIFT

(11) **EP 0 481 200 B1**
(45) Veröffentlichungstag und Bekanntmachung des Hinweises auf die Patenterteilung: **24.11.1993**
(21) Anmeldenummer: 91114420.2
(22) Anmeldetag: 28.08.1991
(51) Int. Cl.: B41M 5/00

(54) **Farbakzeptorelement für das Thermosublimationsdruckverfahren**
Dye-acceptor element for thermal sublimation printing process
Elément récepteur de colorant pour un procédé d'impression par sublimation par la chaleur

(30) Priorität: 17.10.1990 EP 90202759
(43) Veröffentlichungstag der Anmeldung: 22.04.1992
(73) Patentinhaber: Agfa-Gevaert AG, 51373 Leverkusen (DE)
(72) Erfinder: Wehrmann, Rolf, Dr., W-4150 Krefeld (DE); Uytterhoeven, Hermann, Dr., B-2820 Bonheiden (BE); Weider, Richard, Dr., W-5090 Leverkusen 3 (DE)

(56) Entgegenhaltungen:
- EP-A- 0 289 162
- EP-A- 0 364 900

## Beschreibung

Die vorliegende Erfindung betrifft ein Farbakzeptorelement für das Thermosublimationsdruckverfahren.

Um von video- oder computergespeicherten Bildern Ausdrucke zu machen, existiert eine Reihe von Methoden, von denen das Thermosublimationsdruckverfahren sich auf Grund seiner Vorteile gegenüber anderen Verfahren bei bestimmten Anforderungen als überlegen erwiesen hat. Bei dieser Aufzeichnungsmethode wird ein blatt- oder bandförmiges Donormaterial, welches einen sublimationsfähigen Farbstoff enthält, mit einer Farb(stoff)akzeptorschicht in Kontakt gebracht und zur Übertragung des Farbstoffes bildmäßig erwärmt.

Entsprechend der gespeicherten Vorlage erfolgt die Ansteuerung des Thermokopfes und die Übertragung des Farbstoffs aus dem Donormaterial auf das Akzeptorelement. Eine ausführliche Beschreibung des Verfahrens ist z.B. in "High Quality Image Recording by Sublimation Transfer Recording Material", Electronic Photography Association Documents 27 (2), 1988, und der dort zitierten Literatur gegeben. Ein besonderer Vorteil dieses Druckverfahrens liegt in der Möglichkeit der Feinabstufung von Farbintensitäten.

Farbakzeptorelemente für den Thermosublimationsdruck umfassen gewöhnlich eine Unterlage, z.B. Papier oder transparente Folien, die mit der eigentlichen Farbakzeptorschicht beschichtet ist. Eine Haftschicht kann zwischen Unterlage und Akzeptorschicht angebracht sein.

Als Material für die Farbakzeptorschicht können Polymere aus unterschiedlichen Substanzklassen eingesetzt werden.
So sind in EP-A-0 234 563 folgende Beispiele von geeigneten Materialien für die Akzeptorschicht genannt:
1. Synthetische Harze mit Esterverbindungen, wie Polyester, Polyacrylate, Polyvinylacetat, Styrol-Acrylat-Harze und Vinyltoluol-Acrylat-Harze
2. Polyurethane
3. Polyamide
4. Harnstoff-Harze
5. Synthetische Harze mit anderen hochpolaren Bindungen, wie Polycaprolactam, Styrol-Harze, Polyvinylchlorid, Vinylchlorid-Vinylacetat-Copolymere und Polyacrylnitril.

(Co)polyester sind ein häufig benutztes Bindemittel. Sie werden gewonnen durch die Reaktion von einer oder mehreren Dicarbonsäuren mit einem oder mehreren Diolen. Bevorzugt enthält wenigstens eine Dicarbonsäure und/oder ein Diol aromatische Gruppen, damit die Glastemperatur Tg des Polykondensates wenigstens 0°C, bevorzugt wenigstens 10°C beträgt. Derartige Polyester sind z.B. beschrieben in EP-A 0 289 161, EP-A-0 275 319, EP-A 0 261 505, EP-A 0 368 318, JP 86/3796 oder JP 269 589.

Die zur Zeit verfügbaren Farbakzeptorschichten erfüllen die Anforderungen nach großer Farbdichte, ausreichender Bildstabilität und guter Auflösung noch nicht in ausreichendem Maße. Dabei ist es besonders schwierig, große Farbdichte und ausreichende Bildstabilität bei minimaler Lateraldiffusion zu erreichen. Weiterhin können Verklebungen zwischen dem Donorband und dem Akzeptorelement während des Druckvorgangs auftreten, die zu unscharfen Abbildungen führen. Daher werden häufig Gleitschichten oder Gleitmittel verwendet.

Aufgabe der Erfindung war die Bereitstellung eines Farbakzeptorelements für das Thermosublimationsdruckverfahren, das die vorstehend genannten Nachteile nicht aufweist. Die Aufgabe wird durch die Verwendung eines speziellen Polymers im Farbakzeptorelement gelöst.

Es wurde nun ein Farbakzeptorelement für das Thermosublimationsdruckverfahren gefunden, das über sehr hohe Anfärbbarkeit, sehr gute Gleiteigenschaften und gute Bildstabilität verfügt und auf einem speziell aufgebauten Polyester basiert.

Gegenstand der vorliegenden Erfindung ist ein Farbakzeptorelement für das Thermosublimationsdruckverfahren mit einem Schichträger und einer darauf befindlichen Farbakzeptorschicht, die einen aus Diolen und Dicarbonsäuren gebildeten Polyester enthält, dadurch gekennzeichnet, daß 0,5 bis 60 mol-% der Diolkomponente des Polyesters aus einem Dimerdiol besteht.

Dimerdiole sind gegebenenfalls einen gesättigten, ungesättigten oder aromatischen carbocyclischen Ring enthaltende dialkylsubstituierte Diole mit 24 oder mehr C-Atomen, die durch Hydrierung aus sogenannten Dimerfettsäuren ("Dimersäuren") erhältlich sind.

Bei letzteren handelt es sich um Dimerisierungsprodukte aus ungesättigten aliphatischen Carbonsäuren (Fettsäuren) mit 12 oder mehr C-Atomen, vorzugsweise von ungesättigten C₁₈-Fettsäuren, wie Ölsäure und Linolsäure. Dimersäuren sind beispielsweise beschrieben in Ullmann's Encyclopedia of Industrial Chemistry, 5th Edition, Vol. A8, S. 535. Sie liegen im allgemeinen als Gemisch vor.

Geeignete Dimerdiole lassen sich beispielsweise beschreiben als Gemische aus Verbindungen der allgemeinen Formeln I, II und III
worin R¹ und R² für Alkyl und R³ und R⁴ für Alkylen stehen, mit der Maßgabe, daß R¹, R², R³ und R⁴ zusammen in Formel I 40, 36, 32, 28, 24 oder 20 C-Atome und in den Formeln II und III 36, 32, 28, 24, 20 oder 16 C-Atome enthalten. Derartige Diole können z.B. aus ungesättigten C₂₂-Fettsäuren (oberer Eckwert) oder ungesättigten C₁₂-Fettsäuren (unterer Eckwert) erhalten werden. Bevorzugt werden C₁₆- und C₁₈-Fettsäuren eingesetzt.

Derartige Produktgemische sind beispielsweise von der Firma Unichema GmbH, Emmerich, unter der Produktbezeichnung Pripol® 2033 erhältlich.

Die erfindungsgemäßen Polyester können durch Kondensationsreaktionen von einer oder mehreren Dicarbonsäuren mit einem oder mehreren Diolen unter Einbeziehung von aromatische Gruppen enthaltenden Dicarbonsäuren und Diolen und den Dimerdiolen hergestellt werden. Zur Kondensation können auch Derivate der Säuren - z.B. Ester, Säurechloride usw. - und Diole - z.B. Acetate - eingesetzt werden.

Als Beispiele für Dicarbonsäuren seien Oxalsäure, Malonsäure, Bernsteinsäure, Glutarsäure, Adipinsäure, Azelainsäure, Sebacinsäure, 1,10-Dekandicarbonsäure, 1,11-Undekandicarbonsäure, 1,12-Dodekandicarbonsäure, 1,13-Tridekandicarbonsäure, 1,14-Tetradekandicarbonsäure usw. oder Dimerfettsäuren bzw. deren Derivate (Unichema), Cyclohexandicarbonsäure, Maleinsäure, Maleinsäureanhydrid, Fumarsäure, Itaconsäure, Phthalsäure, Isophthalsäure, Terephthalsäure, Toluoldicarbonsäuren, Naphthalindicarbonsäuren, Sulfoisophthalsäure genannt, sowie insbesondere Alkyl- oder Alkenyl-substituierte Dicarbonsäuren mit nicht mehr als 5 C-Atomen in der Hauptkette zwischen den Carboxylgruppen und mindestens 6 C-Atomen in einer Seitenkette. Beispiele für die zuletzt genannten Alkyl- oder Alkenyl-substituierten Dicarbonsäuren sind Tetradecylmalonsäure, Hexadecylmalonsäure, Octadecylmalonsäure, Diheptylmalonsäure, Octylbernsteinsäure, Decylbernsteinsäure, Dodecylbernsteinsäure, Tetradecylbernsteinsäure, Hexadecylbernsteinsäure, Octadecylbernsteinsäure, Octenylbernsteinsäure, Isooctenylbernsteinsäure, Decenylbernsteinsäure, Dodecenylbernsteinsäure, Tetradecenylbernsteinsäure, Hexadecenylbernsteinsäure, Octadecenylbernsteinsäure, Docosylbernsteinsäure, Docosenylbernsteinsäure, Tetrapropenylbernsteinsäure, Triacontenylbernsteinsäure, Polyisobutenylbernsteinsäure, 1-Dodecylglutarsäure, 1-Tetradecylglutarsäure, 1-Hexadecylglutarsäure und 1-Decyladipinsäure. Hiervon sind Hexadecylmalonsäure, Octadecylmalonsäure, Hexadecylbernsteinsäure, Octadecylbernsteinsäure und Docosenylbernsteinsäure besonders bevorzugt.

Als Diole können Ethylenglykol, Diethylenglykol, Triethylenglykol, Neopentylglykol, 1,4-Butandiol, 1,2-Propandiol, 1,3-Propandiol, 1,6-Hexandiol, 1,2-Hexandiol, 1,4-Cyclohexandiol, 1,4-Cyclohexandimethanol, ethoxylierte oder propoxylierte Bisphenole wie Dianol® 22 (ethoxyliertes BPA, Akzo), Dianol® 33 (propoxyliertes BPA, Akzo) oder ethoxyliertes bzw. propoxyliertes Hydrochinon verwendet werden. Auch langkettige Diole wie 1,8-Octandiol, 1,9-Nonandiol, 1,10-Dekandiol, 1,11-Undecandiol, 1,12-Dodekandiol, 1,13-Tridekandiol können verwendet werden, sowie insbesondere mit mindestens einer Seitenkette versehene kurzkettige Diole, die zwischen den beiden Hydroxylgruppen nicht mehr als 5 C-Atome und in der Seitenkette einen Alkyl- oder Alkenylrest mit mindestens 6 C-Atomen enthalten. Der langkettige Alkyl- oder Alkenylrest der Seitenkette kann mit der Hauptkette unmittelbar oder über Bindeglieder wie aromatische Gruppen cycloaliphatische Gruppen oder Heteroatome (beispielsweise -O-, -NH-, -O-CO-, -NH-CO-) verbunden sein. Beispiele für die zuletzt genannten mit einer Seitenkette versehenen kurzkettigen Diole sind 1,2-Octandiol, 1,2-Decandiol, 1,2-Dodecandiol, 1,2-Hexadecandiol, 1,4-Octadecandiol, N,N-Di-(n-decyl)-amino-2,3-propandiol, Glycerin- und Pentaerythritpartialester wie Glycerinmonostearat, Glycerinmonooleat, Glycerinmonorizinoleat, Glycerinmonolaurat, Glycerinmonocaprylat, Pentaerythritdistearat und Pentadecylresorcin. Hiervon sind 1,2-Dodecandiol, 1,2-Hexadecandiol, Glycerinmonostearat, Glycerinmonooleat und Pentaerythritdistearat besonders bevorzugt.

Der erfindungsgemäße aus Dicarbonsäuren und Diolen gebildete Polyester kann darüber hinaus eingebaute Reste von Hydroxyalkancarbonsäuren enthalten, insbesondere von solchen, die eine Seitenkette mit vorzugsweise mindestens 8 C-Atomen enthalten. Geeignete Beispiele hierfür sind Hydroxybuttersäure, Hydroxydecansäure, Hydroxydodecansäure, Hydroxyhexadecansäure, Hydroxyoctadecansäure, Methyl-n-hexylglykolsäure, 2,3-Dihydroxynonansäure, 11-Hydroxyundecansäure, 2-Hydroxy-4,6,6-trimethylheptansäure, 16-Hydroxyhexadecansäure, 12-Hydroxystearinsäure, 12-Hydroxy-9-octadecensäure (Ricinolsäure), 12,13-Ethoxy-9-octadecensäure.

Der Anteil des Dimerdiols liegt zwischen 0,5 und 60, vorzugsweise zwischen 1 und 30, besonders bevorzugt zwischen 1,5 und 20 mol-% der gesamten Diolkomponenten.

Die erfindungsgemäßen Polyester haben Molekulargewichte zwischen 500 und 20 000, vorzugsweise zwischen 750 und 15 000, besonders bevorzugt zwischen 1000 und 12 000, jeweils bestimmt durch Gelpermeationschromatographie mit Polystyrol als Standard.

Durch die Verwendung von Bausteinen, die über hydrophile (polare) Gruppen verfügen, wie z.B. Sulfonsäuregruppen (Beispiel : Sulfoisophthalsäure), läßt sich eine bessere Löslichkeit in polaren Lösungsmitteln oder Lösungsmittelgemischen wie z.B. Wasser, Wasser/Ethanol oder Wasser/MEK erreichen.

Die erfindungsgemäßen Polyesterharze bilden den wesentlichen Bestandteil in der erfindungsgemäßen Farbakzeptorschicht. Sie können auch in Abmischung mit anderen bekannten Harzen für Farbakzeptorschichten eingesetzt werden und sind in diesem Fall in der Farbakzeptorschicht in einer Menge von mindestens 2 Gew.-%, vorzugsweise mindestens 5 Gew.-% enthalten; als zugemischte Polymere können die nachstehenden Polymere a) bis f) alleine oder als Mischung von mehreren verwendet werden.
a) Polymere, die Esterbindungen enthalten: z.B. Polyester, Polyacrylester, Polycarbonate, Polyvinylacetat, Polyvinylpropionat, Styrol-Acrylate, Methylstyrol-Acrylate.
b) Polymere, die Urethanbindungen enthalten: z.B. Polyurethane, Polyesterurethane.
c) Polymere, die Amidbindungen enthalten: z.B. Polyamide, Polyesteramide.
d) Polymere, die Harnstoffbindungen enthalten: z.B. Polyharnstoffe.
e) Polymere, die andere hochpolare Bindungen enthalten, wie z.B. Polycaprolacton, Polystyrole, Polyvinylalkohol, Polyvinylchlorid, Polyacrylnitril, Polyether, Polysulfone, Polyetherketone, Polyhydantoin, Polyimide, Styrol-MSA-Copolymere, Cellulosederivate.
f) Polymere, die funktionelle, gegebenenfalls zu Vernetzungsreaktionen befähigte Gruppen enthalten wie z.B. -OH, -NH₂, -NHR, -COOH, -SH, -NCO, sowie Polymere, die durch Vernetzungsreaktionen aus solche Gruppen erhaltenden Präpolymeren erhalten worden sind.

Beispiele für solche Harze sind z.B. beschrieben in EP-A-0 227 094, EP-A-0 228 066, EP-A-0 133 011, EP-A-0 133 012, EP-A-0 144 247 oder EP-A-0 368 320.

Der Farbakzeptorschicht können z.B. zur Erhöhung der Bildschärfe oder zur Verbesserung des Weißheitsgrades Pigmente oder Mischungen mehrerer Pigmente, wie z.B. Titandioxid, Zinkoxid, Kaolin, Ton, Calciumcarbonat oder Aerosil, zugegeben werden.

Zur weiteren Steigerung der Lichtstabilität des übertragenen Bildes können, falls notwendig, verschiedene Arten von Additiven, wie z.B. UV-Absorber, Lichtstabilisatoren oder Antioxidantien, zugesetzt werden.

Die Farbakzeptorschichten der vorliegenden Erfindung können ein Gleitmittel zur Verbesserung der Gleiteigenschaften, vornehmlich zwischen Donor- und Akzeptorelement, enthalten. Beispielsweise können feste Wachse wie Polyethylenwachs, amidische Wachse oder Teflon®-Pulver eingesetzt werden, aber auch gegebenenfalls fluorhaltige Tenside, Paraffin-, Silicon- oder fluorhaltige Öle oder siliconhaltige Copolymere wie Polysiloxanpolyethercopolymere. Es können auch reaktive, modifizierte Silicone eingesetzt werden. Derartige Produkte können Carboxyl-, Amino- und/oder Epoxidgruppen enthalten und bei entsprechender Kombination von z.B. Amino- und Epoxysilicon zu vernetzten Gleitschichten führen.

Das genannte Gleitmittel kann auch als separate Beschichtung, als Dispersion oder aus einem geeigneten Lösemittel gegebenenfalls als "Topcoat" aufgebracht werden. Die Dicke einer solchen Schicht beträgt dann vorzugsweise 0,01 bis 5 µm, besonders bevorzugt zwischen 0,05 und 2 µm.

Als Träger für die Farbakzeptorschichten können verschiedene Materialien verwendet werden. Es ist möglich, transparente Filme wie z.B. Polyethylenterephthalat-, Polycarbonat-, Polyethersulfon-, Polyolefin-, Polyvinylchlorid-, Polystyrol-, Cellulose- oder Polyvinylalkoholcopolymer-Filme einzusetzen. Natürlich kommen auch reflektierende Unterlagen wie die verschiedensten Arten von Papieren wie z.B. Polyolefinbeschichtetes Papier oder pigmentierte Papiere zum Einsatz. Auch Laminate aus den obengenannten Materialien sind anwendbar. Typische Kombinationen stellen Laminate aus Cellulosepapier und synthetischem Papier oder Cellulosepapier und Polymerfilme oder Polymerfilme und synthetischem Papier oder auch weitere Kombinationen dar.

Die Träger sorgen für die notwendige mechanische Stabilität des Farbakzeptorelements. Wenn die Farbakzeptorschicht über eine ausreichende mechanische Stabilität verfügt, kann auf einen zusätzlichen Träger verzichtet werden.

Die Farbakzeptorschichten der vorliegenden Erfindung haben vorzugsweise Gesamtschichtdicken von 0,3 bis 50 µm, besonders bevorzugt von 0,5 bis 10 µm, wenn ein Träger der oben beschriebenen Art verwendet wird bzw. wenn auf diesen verzichtet wird, von 3 bis 120 µm. Die Farbakzeptorschicht kann aus einer Einzelschicht bestehen, es können aber auch zwei oder mehrere Lagen auf den Träger aufgebracht werden. Bei der Verwendung von transparenten Trägern kann eine beidseitige Beschichtung zur Erhöhung der Farbintensität vorgenommen wrden, wie z.B. in der europäischen Patentanmeldung (EP-A-452 566) beschrieben.

Das Farbakzeptorelement der vorliegenden Erfindung kann auch verschiedene Zwischenschichten zwischen Unterlage und Farbstoffempfangsschicht enthalten. Abhängig von den spezifischen Eigenschaften des verwendeten Materials kann die Zwischenschicht als federndes Element (elastische Schicht), als Sperrschicht für den übertragenen Farbstoff oder auch als Haftschicht jeweils abhängig von der speziellen Anwendung wirken. Als Material kommen z.B. Urethan-, Acrylat- oder Olefinharze, aber auch Butadienkautschuke oder Epoxide in Frage. Die Dicke dieser Zwischenschicht liegt üblicherweise zwischen etwa 1 bis 2 und 20 µm. Diffusionssperrschichten haben die Aufgabe, die Diffusion der übertragenen Farbstoffe in den Träger zu verhindern. Materialien, die diese Aufgabe erfüllen, können in Wasser oder in organischen Lösungsmitteln oder in Mischungen löslich sein, vorzugsweise jedoch in Wasser. Geeignete Materialien sind z.B. Gelatine, Polyacrylsäure, Maleinsäureanhydridcopolymere, Polyvinylalkohol oder Celluloseacetat.

Die gegebenenfalls vorhandenen zusätzlichen Schichten wie elastische Schicht, Diffusionssperrschicht, Haftschicht usw. sowie die eigentliche Farbakzeptorschicht können z.B. Silikat-, Ton-, Aluminiumsilicat-, Calciumcarbonat-, Calciumsulfat-, Bariumsulfat-, Titandioxid-, Aluminiumoxidpulver enthalten.

Das Farbakzeptorelement der vorliegenden Erfindung kann auch vorder- oder rückseitig auf die übliche Art und Weise antistatisch ausgerüstet sein.

Die Herstellung der die erfindungsgemäßen Polyesterharze enthaltenden Farbakzeptorschichten erfolgt üblicherweise aus Lösung. Geeignete Lösungsmittel sind beispielsweise Wasser, Methylethylketon (MEK), Butylacetat, Aceton, Alkohole oder Lösungsmittelgemische, wie z.B. MEK/Wasser, Ethanol/Wasser. Die Lösung kann durch Gießen oder Rakeln auf den Träger ausgebracht werden.

Das erfindungsgemäße Farbakzeptorelement eignet sich zur Herstellung von Farbstoffübertragungsbildern. Hierzu wird ein Farbakzeptorelement mit einem Farbdonorelement beschichtungsseitig in Kontakt gebracht und letzteres von der Rückseite her bildmäßig erwärmt, Durch Erwärmung auf ca, 400°C während einiger Millisekunden wird der Farbstoffübertrag bewirkt.

Die bildmäßige Erwärmung der Farbdonorschicht erfolgt üblicherweise mittels eines handelsüblichen Thermodruckkopfes (thermal head) in einem Thermosublimationsdrucker, Die für den Farbstoffübertrag erforderliche Wärmeenergie kann aber auch durch Laserlicht, IR-Blitzbelichtung oder mittels eines erwärmten Stiftes zugeführt werden, Erforderlichenfalls enthält die Farbstoffschicht oder eine andere Schicht des Donorelementes Mittel, die Licht absorbieren und in Wärme umwandeln, z,B, Ruß. Die bildmäßige Erwarmung kann auch mittels der bekannten resistive-ribbon-Technologie bewirkt werden. Hierbei ist der Träger des Donorelementes beispielsweise eine bandförmige mit Ruß beladene und mit einem dünnen Aluminiumfilm beschichtete Polycarbonatschicht, der durch elektrische Ansteuerung einer Druckkopfelektrode (print head electrode) bildmäßig elektrischer Strom zugeführt wird, wodurch Wärme in dem resistive-ribbon erzeugt wird. Da die Druckkopfelektrode sich hierbei selbst kaum erwärmt, wirkt sich diese Technologie vorteilhaft auf die Druckgeschwindigkeit aus.

Ein mehrfarbiges Bild kann kann hergestellt werden, indem das erfindungsgemäße Farbakzeptorelement nacheinander mit jedem von drei oder mehr Donorelementen mit unterschiedlichen Farbstoffen in Kontakt gebracht wird, durch bildmäßige Erwärmung des Donorelementes von jenem einen bildmäßigen Farbstoffübertrag in der betreffenden Farbe empfängt und von jenem wieder abgetrennt wird. Anstelle mehrerer unterschiedlich eingefärbter Donorelemente kann auch ein einziges Donorelement verwendet werden, das die verschiedenen Farbstoffe in unterschiedlichen Bereichen enthält.

Um die hierbei erforderliche genaue Positionierung während des Druckvorganges zu gewährleisten, können Farbakzeptorelement und/oder Donorelement mit optisch erkennbaren Markierungen versehen sein.

Die mit dem erfindungsgemäßen Farbakzeptorelement erhaltenen Farbbilder zeichnen sich durch hohe Auflösung, hohe Farbdichten, hohe Brillanz und gute Langzeitstabilität aus.

### Beispiele

Die erfindungsgemäßen Polyesterharze werden in einer üblichen Kondensationsapparatur bei gängigen Reaktionsbedingungen hergestellt.

Die Herstellungsweise wird durch nachfolgendes Beispiel näher erläutert.

### Polyester I

96,48 g (45 mol-%) Terephthalsäuredimethylester, 96,48 g (45 mol-%) Isophthalsäuredimethylester, 34,43 g (10 mol-%) Sulfoisophthalsäuredimethylester-Na-Salz, 71,95 g (105 mol-%) Ethylenglykol, 69,86 g (20 mol-%) Dianol 22, 30,81 g (5 mol-%) Dimerdiol 2033 sowie 0,1 g Titantetrabutylat werden vorgelegt und unter N₂ von Raumtemperatur auf 220°C erhitzt und 1 h unter Rückfluß gekocht. Anschließend wird während 1 h Destillat abgenommen und die Badtemperatur stufenweise auf 280°C erhöht und 1 h bei dieser Temperatur nachgerührt. Die abschließende Kondensation erfolgt über 2 h bei 280°C unter Anlegen eines Ölpumpenvakuums. Das Harz wird durch Ausgießen der Schmelze isoliert. Das entsprechend der oben angegebenen Stöchiometrie überschüssige Ethandiol wird im Laufe der Kondensation destillativ abgetrennt, so daß nahezu äquivalente molare Mengen an Säure- und Alkoholgruppen vorliegen.

Entsprechend der oben beschriebenen Herstellungsweise wurden die Polyester 1-6 hergestellt, wie in Tabelle 1 angegeben (Angaben in mol-%, bezogen auf die Summe Dicarbonsäurekomponente = 100 mol-%).

Die Polyesterharze 1-6 wurden in Wasser/MEK (8:2) entsprechend der in Tab. 1 angegebenen Konzentration gelöst und mit Hilfe einer Rakel in einer Naßfilmdicke von 20 µm bzw. 25 µm (s. Tab. 1) auf ein Papier gegossen, das beidseitig mit Polyethylen beschichtet war und auf dessen eine Seite über das Polyethylen zusätzlich eine Gelatineschicht aufgebracht worden war. Auf diese Seite wurde die Polyesterlösung aufgetragen. Die Beschichtungen wurden im Umlufttrockenschrank bei 70°C 30 min getrocknet. Jeweils eine Probe (a) wurde unbeschichtet gelassen (keine Gleitschicht). Auf jeweils eine weitere Probe (b) wurde eine 0,5 %ige Lösung in Ethanol von Tego® Glide 410 (Firma Tego Chemie Service GmbH) mit einer Naßfilmdicke von 24 µm aufgebracht und im Umlufttrockenschrank bei 70°C getrocknet. Auf die erhaltenen Farbstoffempfangselemente wurden mit einem Mitsubishi CP-100 E Videoprinter unter Verwendung der Mitsubishi-Farbstoffkassette CK-100 S Testbilder erzeugt.

Die Farbstoffakzeptorschichten, die aus den erfindungsgemäßen Polyestern aufgebaut sind, zeichnen sich durch sehr hohe Farbdichten und stark verringerte Klebeneigung aus. In Tabelle 2 sind Farbdichten, die mit einem Macbeth RD 919 Densitometer bestimmt worden sind, sowie das Klebeverhalten, aufgeführt.

## Patentansprüche

1. Farbakzeptorelement für das Thermosublimationsdruckverfahren mit einem Schichtträger und einer darauf befindlichen Farbakzeptorschicht, die einen aus Diolen und Dicarbonsauren gebildeten Polyester enthält, dadurch gekennzeichnet, daß 0,5 bis 60 mol-% der Diolkomponente des Polyesters aus einem oder mehreren gegebenenfalls einen gesättigten, ungesättigten oder aromatischen Ring enthaltenden dialkylsubstituierten Diolen mit 24 oder mehr C-Atomen bestehen.

2. Farbakzeptorelement nach Anspruch 1, dadurch gekennzeichnet, daß der Polyester aus aromatischen Dicarbonsauren gebildet ist.

3. Farbakzeptorelement nach Anspruch 2, dadurch gekennzeichnet, daß als aromatische Dicarbonsaure Terephthalsäure, Isophthalsäure und/oder Sulfoisophthalsaure, gegebenenfalls in Form eines Derivates (Salz, Säurechlorid, Ester) verwendet wird und daß als Diol (außer dem Dimerdiol) Ethylenglykol verwendet wird.

4. Farbakzeptorelement nach einem der Ansprüche 1 bis 3, dadurch gekennzeichnet, daß der Polyester löslichkeitsvermittelnde Gruppen enthält.

## Claims

1. Dye acceptor element for the thermosublimation printing process, comprising a layer support and, on this support, a dye acceptor layer containing a polyester formed from diols and dicarboxylic acids, characterised in that from 0.5 to 60 mol-% of the diol component of the polyester consists of one or more dialkyl substituted diols having 24 or more carbon atoms, optionally containing a saturated, unsaturated or aromatic ring.

2. Dye acceptor element according to Claim 1, characterised in that the polyester is formed from aromatic dicarboxylic acids.

3. Dye acceptor element according to Claim 2, characterised in that the aromatic dicarboxylic acid used is terephthalic acid, isophthalic acid and/or sulphoisophthalic acid, optionally in the form of a derivative (salt, acid chloride, ester) and in that the diol used (with the exclusion of the dimer diol) is ethylene glycol.

4. Dye acceptor element according to one of the Claims 1 to 3, characterised in that the polyester contains solubilizing groups.

## Revendications

1. Elément acceptant les couleurs pour le procédé d'impression par thermosublimation, comprenant un support de couche et une couche acceptant les couleurs qui se trouve sur cette dernière et qui contient un polyester formé à partir de diols et d'acides dicarboxyliques, caractérisé en ce que de 0,5 à 60 moles % du composant de diol du polyester sont constitués par un ou plusieurs diols dialkylsubstitués comprenant 24 atomes de carbone ou plus et contenant éventuellement un noyau saturé, non saturé ou aromatique.

2. Elément acceptant les couleurs selon la revendication 1, caractérisé en ce que le polyester est formé à partir d'acides dicarboxyliques aromatiques.

3. Elément acceptant les couleurs selon la revendication 2, caractérisé en ce que, comme acide dicarboxylique aromatique, on utilise l'acide téréphtalique, l'acide isophtalique et/ou l'acide sulfo-isophtalique éventuellement sous forme d'un dérivé (sel, chlorure d'acide, ester) et en ce que, comme diol (en dehors du diol dimère), on utilise l'éthylèneglycol.

4. Elément acceptant les couleurs selon l'une quelconque des revendications 1 à 3, caractérisé en ce que le polyester contient des groupes conférant de la solubilité.
